# EUROPÄISCHE PATENTSCHRIFT

(11) **EP 3 118 352 B1**
(45) Veröffentlichungstag und Bekanntmachung des Hinweises auf die Patenterteilung: **27.03.2019**
(21) Anmeldenummer: 16170326.9
(22) Anmeldetag: 19.05.2016
(51) Int. Cl.: C25D 5/10, C25D 5/38, C25D 5/44, C25D 11/08, C25D 11/16, C25D 11/24, C25D 11/26, C25F 3/00, C25F 3/02, C22C 14/00

(54) **VERFAHREN ZUM GALVANISCHEN BESCHICHTEN VON TIAL-LEGIERUNGEN**
METHOD FOR GALVANICALLY COATING OF TI-AL ALLOYS
PROCEDE DE REVETEMENT GALVANIQUE D'ALLIAGES TIAL

(30) Priorität: 14.07.2015 DE 102015213162
(43) Veröffentlichungstag der Anmeldung: 18.01.2017
(73) Patentinhaber: MTU Aero Engines AG, 80995 München (DE)
(72) Erfinder: Richter, Sebastian, 85244 Röhrmoos (DE); Linska, Josef, 85567 Grafing (DE)

(56) Entgegenhaltungen:
- WO-A2-2007/059730
- DE-T2- 68 902 917
- US-A1- 2006 032 757

## Beschreibung

### HINTERGRUND DER ERFINDUNG

### GEBIET DER ERFINDUNG

Die Erfindung betrifft ein Verfahren zum Beschichten von Oberflächen aus TiAl - Legierungen, bei welchem auf die Oberfläche mindestens eine Schicht galvanisch abgeschieden wird.

### STAND DER TECHNIK

In Strömungsmaschinen, wie stationären Gasturbinen oder Flugzeugtriebwerken, werden zur Steigerung der Effizienz der Strömungsmaschinen vermehrt TiAl - Legierungen eingesetzt, die aufgrund ihres niedrigen spezifischen Gewichts bei gleichzeitig hoher Festigkeit einen effizienteren Betrieb der Strömungsmaschine ermöglichen. Allerdings herrschen in den Strömungsmaschinen Umgebungsbedingungen, die das Aufbringen von zusätzlichen Schutzschichten, wie Erosionsschutzschichten, Oxidationsschutzschichten, Wärmedämmschichten und dergleichen erfordern.

Zur Aufbringung von derartigen Schutzschichten wird häufig eine galvanisch abgeschiedene Metallschicht als Grundschicht beziehungsweise Zwischenschicht zwischen der Bauteiloberfläche und der Beschichtung vorgesehen.

Ähnlich wie bei Titanlegierungen und Aluminiumlegierungen, die aufgrund ihrer Affinität ihrer Hauptlegierungsbestandteile Titan und Aluminium zum Sauerstoff sehr schnell Oxidschichten ausbilden, bilden auch TiAl - Legierungen aufgrund der Hauptbestandteile Titan und Aluminium häufig sehr schnell eine Oxidschicht an der Oberfläche aus, die eine galvanische Abscheidung einer metallischen Schicht erschwert oder unmöglich macht.

Um dennoch eine galvanische Abscheidung einer Metallschicht auf einer Titan- und/oder Aluminium enthaltenden Oberfläche zu ermöglichen, ist es bereits bekannt die Oberfläche aufzurauen, um durch die Ausbildung von an der Oberfläche hervorstehenden Spitzen die galvanische Abscheidung zu erleichtern bzw. zu ermöglichen. Allerdings sind die bekannten Verfahren mit einer mechanischen Aufrauhung oder einem chemischen Ätzen der Oberfläche nicht zufriedenstellend, da entweder die Verfahren aufwändig sind oder zu unbefriedigenden Ergebnissen führen.

Bei der mechanischen Oberflächenaufrauhung kann es zu ungewollten Verformungen und Schädigungen des Oberflächenbereichs kommen und andere Verfahren, wie chemische Verfahren, liefern häufig nicht die notwendige Haftfestigkeit bzw. Rauheit der Oberfläche für die nachfolgende galvanische Beschichtung.

Aus den Dokumenten US 2006/0032757 A1, DE 689 02 917 T2 und WO 2007/059730 A2 sind Verfahren zur Bearbeitung von Titan - bzw. Aluminiumlegierungen zur Vorbereitung für eine nachfolgende Beschichtung bekannt.

### OFFENBARUNG DER ERFINDUNG

### AUFBAU DER ERFINDUNG

Es ist deshalb Aufgabe der vorliegenden Erfindung ein Verfahren zur Beschichtung von Oberflächen aus TiAl - Legierungen anzugeben, bei welchem auf der Oberfläche eines Bauteils, die aus einer TiAl - Legierung besteht, eine galvanische Abscheidung einer metallischen Schicht ermöglicht wird, die eine ausreichende Haftfestigkeit aufweist. Gleichzeitig soll das Verfahren einfach und zuverlässig durchführbar sein.

### TECHNISCHE LÖSUNG

Diese Aufgabe wird gelöst durch ein Verfahren zur Beschichtung einer Oberfläche aus einer TiAl - Legierung mit den Merkmalen des Anspruchs 1. Vorteilhafte Ausgestaltungen sind Gegenstand der abhängigen Ansprüche.

Unter einer TiAl - Legierung wird ein Werkstoff verstanden, der als hauptsächliche Bestandteile, also als Bestandteile mit dem größten Anteilen in der Legierung Titan und Aluminium aufweist, wobei sowohl Titan als auch Aluminium den größten Legierungsbestandteil in der Legierung darstellen können. Insbesondere handelt es sich um eine TiAl - Legierung, die intermetallische Phasen ausbildet, wie zum Beispiel α₂ - Ti₃Al und/oder γ - TiAl. Eine derartige TiAl - Legierung kann eine Vielzahl unterschiedlicher Bestandteile enthalten, die jedoch in ihrer Konzentration in einem geringeren Maß als Titan und/oder Aluminium vorhanden sind. Die vorliegende Erfindung kann entsprechend in einem großen Bereich unterschiedlicher Zusammensetzungen der TiAl - Legierungen eingesetzt werden, da durch die Hauptbestandteile Titan und Aluminium und den daraus gebildeten Gefügebestandteilen die Wirkungsweise der vorliegenden Erfindung gegeben ist, auch wenn eine Vielzahl unter - schiedlicher Legierungsbestandteile in kleineren Konzentrationen vorhanden sind, insbesondere wenn jedes weitere chemische Element in der Legierung für sich in einer Konzentration kleiner oder gleich 10 At.%, insbesondere kleiner oder gleich 5 At.%, vorzugsweise kleiner oder gleich 3 At.% enthalten ist, während Aluminium und Titan den Rest bilden.

Insbesondere kann die vorliegende Erfindung bei sogenannten TNM - Legierungen eingesetzt werden, welche eine TiAl - Legierung bezeichnen, die als Legierungsbestandteile Niob und/oder Molybdän, insbesondere in Anteilen von 0 bis 3 At.% für Molybdän und 0 bis 5 At.% Niob enthalten.

Gemäß der Erfindung wird eine Oberfläche beschichtet, die aus einer TiAl - Legierung gebildet ist. Dies bedeutet, dass das gesamte Bauteil, das beschichtet werden soll, oder Teile davon aus einer TiAl - Legierung gebildet sein können. Insbesondere kann auch nur ein zu beschichtender Oberflächenbereich aus einer TiAl - Legierung gebildet sein.

Erfindungsgemäß wird die Oberfläche aus der TiAl - Legierung einer mindestens zweistufigen Oberflächenbehandlung zur Ausbildung einer aufgerauten Oberfläche unterzogen, wobei mindestens eine Stufe eine elektrochemische Bearbeitung und mindestens die zweite Stufe eine stromlose chemische Bearbeitung beinhaltet.

Unter elektrochemischer Bearbeitung wird hierbei die Bearbeitung der Oberfläche unter Anwesenheit einer chemisch aktiven Substanz, wie ein Elektrolyt, bei gleichzeitigem Anlegen einer elektrischen Spannung (Potenzialdifferenz) verstanden, bei der das zu bearbeitende Material anodisch oxidiert und damit aufgelöst wird. Bei einer stromlosen chemischen Bearbeitung liegt lediglich eine chemisch aktive Substanz vor und es wird kein elektrisches Potenzial angelegt.

Durch die zweistufige, in den Stufen unterschiedliche Oberflächenbehandlung lässt sich eine besonders gute Aufrauhung der Oberfläche für die nachfolgende galvanische Beschichtung erzielen, die insbesondere eine gute Haftfestigkeit der Beschichtung ermöglicht. Insbesondere lassen sich mit der zweistufigen Oberflächenbehandlung Oberflächen aus einer TiAl - Legierung mit einer mittleren Rauheit bzw. einer gemittelte Rautiefe in der Größenordnung von 1 bis 20 µm, insbesondere 5 bis 15 µm erzeugen.

Vorzugsweise kann bei der zweistufigen Oberflächenbehandlung die elektrochemische Bearbeitung die erste Stufe der Behandlung bilden, während in der zweiten Stufe eine stromlose chemische Bearbeitung erfolgt. Durch eine Kombination der elektrochemischen Oberflächenbearbeitung und einer nachfolgenden stromlosen chemischen Bearbeitung ist eine besonders effektive Oberflächenbearbeitung zur Erzielung einer Rauheit, die eine besonders gute Haftfestigkeit galvanisch abgeschiedener Schichten ermöglicht, gegeben.

Für die elektrochemische Bearbeitung durch anodisches Ätzen wird eine Essigsäure - Flusssäure - Lösung eingesetzt, welche insbesondere eine Zusammensetzung aufweisen kann, in der die Massenkonzentration der Essigsäure 800 bis 900 g/l und die Massenkonzentration der Flusssäure 100 - 200 g/l beträgt.

Die stromlose chemische Bearbeitung erfolgt durch Aktivbeizen in einer Fluoroborsäure - Natriumtetrafluoroborat - Lösung. Zwischen dem Bearbeitungsschritten mit der elektrochemischen Bearbeitung und der stromlosen chemischen Bearbeitung und/oder vor der elektrochemischen Bearbeitung kann ein Reinigungsschritt mit einer Druckluft - Reinigung und/oder einer Reinigung mit Spritzwasser mittels einer Wasserpistole durchgeführt werden, der vorzugsweise von einem Trocknungsschritt gefolgt werden kann.

Zusätzlich zu der zweistufigen Oberflächenbehandlung mit einer elektrochemischen Bearbeitung und einer stromlosen chemischen Bearbeitung kann zusätzlich vor der zweistufigen Oberflächenbehandlung ein chemisches Beizen der TiAl - Oberfläche, das heißt der Oberfläche aus einer TiAl - Legierung, mit einer ammoniumbifluoridhaltigen Salpetersäure erfolgen. Die Zusammensetzung der ammoniumbifluoridhaltigen Salpetersäure kann derart sein, dass die Massenkonzentration der Salpetersäure im Bereich von 300 bis 400 g/l liegt, während das Ammoniumbifluorid in einer Massenkonzentration von 50 bis 80 g/l vorliegen kann.

Vor der zweistufigen Oberflächenbehandlung oder vor dem chemischen Beizen der Oberfläche einer TiAl - Legierung kann ein chemischer Reinigungsschritt durchgeführt werden, der mit einer alkalischen Reinigungslösung durchgeführt werden kann.

Nach der zweistufigen Oberflächenbehandlung kann eine chemische Aktivierung der Oberfläche aus der TiAl - Legierung mit einer Schwefelsäure - Lösung durchgeführt werden. Zwischen und/oder nach den einzelnen Bearbeitungsschritten, d.h. dem chemischen Beizen mit einer ammoniumbifluoridhaltigen Salpetersäure, der zweistufigen Oberflächenbehandlung mit einerseits der elektrochemischen Bearbeitung und der stromlosen chemischen Bearbeitung sowie der chemischen Aktivierung der Oberfläche kann jeweils eine Spülung der TiAl - Oberfläche mit demineralisiertem Wasser erfolgen.

Die galvanische Schicht, die nach der entsprechenden Vorbereitung der TiAl - Oberfläche abgeschieden werden kann, kann eine Nickel - oder Kobaltschicht sein, die mit einer Schichtdicke von mindestens 1 µm, vorzugsweise mindestens 5 µm oder insbesondere mindestens 10 µm abgeschieden werden kann.

Nach der Abscheidung der galvanischen Schicht kann mindestens eine zweite Schicht abgeschieden werden, die durch verschiedene Verfahren aufgebracht werden kann, wie beispielsweise wiederum durch galvanische Abscheidung, durch physikalische Dampfphasenabscheidung (PVD physical vapour deposition), chemische Dampfphasenabscheidung (CVD chemical vapour deposition), thermisches Spritzen, Schweißen, Löten und dergleichen.

### KURZBESCHREIBUNG DER ABBILDUNGEN

Die beigefügten Abbildungen zeigen in
- Fig. 1: eine rasterelektronmikroskopische Aufnahme eines Querschliffs durch eine galvanisch abgeschiedene Beschichtung auf einer TNM - Legierung ,
- Fig. 2: eine rasterelektronmikroskopische Aufnahme der Oberfläche der TNM - Legierung vor dem galvanischen Beschichten und in
- Fig. 3: die Oberfläche aus Figur 2, die in einem größeren Maßstab und mit dem Sekundärelektronen - Detektor des Rasterelektronmikroskops aufgenommen worden.

### AUSFÜHRUNGSBEISPIEL

Weitere Vorteile, Kennzeichen und Merkmale der vorliegenden Erfindung werden bei der nachfolgenden detaillierten Beschreibung eines Ausführungsbeispiels deutlich, wobei die Erfindung nicht auf dieses Ausführungsbeispiel beschränkt ist.

Bei dem Ausführungsbeispiel wird ein Bauteil aus einer TNM - Legierung einer Beschichtung unterzogen, die 43 bis 45 At.% Aluminium, 0,5 bis 3 At.% Molybdän, 0 bis 4,0 At.% Niob, in Summe 0 bis 5 At.% Vanadium, Chrom, Mangan und Eisen, in Summe mit 0 bis 0,5 At.% Hafnium und Zirkon, 0,1 bis 1 At.% Kohlenstoff und 0,05 bis 0,2 At.% Bor sowie 0 bis 1 At.% Silizium aufweist. Das Bauteil, das in dem vorliegenden Fall komplett aus dem TiAl - Werkstoff gebildet ist, aber lediglich auch nur einen Oberflächenbereich aus dem TiAl - Werkstoff aufweisen kann, wird zunächst einer chemischen Reinigung mit einer alkalischen Reinigungslösung mit der Bezeichnung TURCO 5948 DPM (geschützte Handelsbezeichnung der Fa. Henkel) unterzogen.

Nach der chemischen Reinigung erfolgt ein chemisches Beizen in einer ammoniumbifluoridhaltigen Salpetersäure mit 350 g/l Salpetersäure und 60 g/l Ammoniumbifuorid. Nach dem Beizen mit der ammoniumbifluoridhaltigen Salpetersäurelösung wird die TiAl - enthaltende Oberfläche zur Entfernung des Beizschlamms mit Druckluft oder einem Wasserstrahl aus einer Luft-/Wasserpistole bespritzt und anschließend getrocknet.

Danach erfolgt ein anodisches Ätzen in konzentrierter Essigsäure/ Flusssäure - Lösung mit einer Zusammensetzung von 850 g/l Essigsäure und 150 g/l Flusssäure. Auch nach dem anodischen Ätzen wird die Oberfläche durch Abspritzen mit Druckluft und/oder einem Wasserstrahl aus einer Luft-/Wasserpistole gereinigt.

Danach erfolgt das chemische aktiv Beizen mit einer Fluoroborsäure - Natriumtetrafluoroborat - Lösung.

Nach diesem Bearbeitungsschritt wird die Oberfläche mit demineralisiertem Wasser gespült. Das Spülen mit demineralisierten Wasser kann zusätzlich zu den anderen beschriebenen Reinigungsschritten sowohl nach dem chemischen Reinigen als auch nach dem chemischen Beizen und dem anodischen Ätzen erfolgen.

Zum Abschluss der Vorbereitung der TiAl - haltigen Oberfläche für die nachfolgende galvanische Beschichtung erfolgt ein chemisches Aktivieren der Oberfläche in einer Schwefelsäure - Lösung.

Nach dem Spülen mit demineralisiertem Wasser kann das so vorbereitete TiAl - Bauteil galvanisch mit einer Schicht aus Nickel und/oder Kobalt überzogen werden, die eine Schichtdicke von mindestens 5 µm aufweist.

Anschließend lassen sich verschiedenste Beschichtungen, wie Wärmedämmschichten, Oxidationsschutzschichten, Erosionsschutzschichten, Verschleißschutzschichten, Maßkorrekturschichten mit unterschiedlichsten Verfahren abscheiden.

Die einzelnen Verfahrensschritte müssen nicht unmittelbar nacheinander durchgeführt werden, sondern nach einem Reinigungsschritt und einem Trocknungsschritt kann das Verfahren auch unterbrochen werden und anschließend mit dem nächsten Bearbeitungsschritt nach einer Pause wieder fortgesetzt werden.

Die Figur 1 zeigt einen metallographischen Querschliff in einer rasterelektronenmikroskopischen Aufnahme, wobei im unteren Bildbereich der TNM - Grundwerkstoff zu sehen ist (dunkelgrau) und im oberen Teil (hellgrau) die galvanisch abgeschiedene Beschichtung. Es ist deutlich zu erkennen, dass die Grenzfläche eine raue Struktur aufweist, die die galvanische Beschichtung ermöglicht und eine gute Haftfestigkeit der abgeschiedenen Schicht bedingt. Die Figuren 2 und 3 zeigen rasterelektronenmikroskopische Aufnahmen der Oberfläche des TNM - Bauteils vor der Abscheidung der galvanischen Schicht. Auch hier ist zu erkennen, dass die Oberfläche eine ausgeprägte Strukturierung aufweist, die die nachfolgende galvanische Abscheidung der Schicht ermöglicht und die Haftfestigkeit der galvanischen Schicht verbessert.

Obwohl die vorliegende Erfindung anhand des Ausführungsbeispiels deutlich beschrieben worden ist, ist für den Fachmann selbstverständlich, dass die Erfindung nicht auf dieses Ausführungsbeispiel beschränkt ist, sondern dass vielmehr Abweichungen in der Weise möglich sind, dass einzelne Merkmale weggelassen werden können oder andere Kombinationen von Merkmalen verwirklicht werden können, wobei der Umfang der vorliegenden Erfindung in den nachfolgenden Ansprüchen definiert wird. Die vorliegende Offenbarung schließt sämtliche Kombinationen der vorgestellten Einzelmerkmale mit ein.

## Patentansprüche

1. Verfahren zur Beschichtung einer Oberfläche, die aus einer TiAl - Legierung gebildet ist, wobei die TiAl - Legierung ein Werkstoff ist, der als hauptsächliche Bestandteile mit den größten Anteilen in der Legierung Titan und Aluminium aufweist und intermetallische Phasen aufweist, wobei bei dem Verfahren auf die Oberfläche aus der TiAl - Legierung mindestens eine Schicht galvanisch abgeschieden wird, wobei die Oberfläche aus der TiAl - Legierung einer mindestens zweistufigen Oberflächenbehandlung zur Ausbildung einer aufgerauten Oberfläche unterzogen wird, bei welcher mindestens eine elektrochemische Bearbeitung und mindestens eine stromlose chemische Bearbeitung durchgeführt wird, **dadurch gekennzeichnet, dass** die elektrochemische Bearbeitung durch anodisches Ätzen in einer Essigsäure - Flusssäure - Lösung erfolgt und die stromlose chemische Bearbeitung durch Beizen in einer Fluoroborsäure - Natriumtetrafluoroborat - Lösung erfolgt.

2. Verfahren nach Anspruch 1,
**dadurch gekennzeichnet, dass**
bei der zweistufigen Oberflächenbehandlung in einer ersten Stufe die elektrochemische Bearbeitung und in einer zweiten Stufe die stromlose chemische Bearbeitung erfolgt.

3. Verfahren nach einem der vorhergehenden Ansprüche,
**dadurch gekennzeichnet, dass**
für die elektrochemische Bearbeitung durch anodisches Ätzen für die Zusammensetzung der Essigsäure - Flusssäure - Lösung Massenkonzentrationen von 800 bis 900 g/l Essigsäure und 100 bis 200 g/l Flusssäure gewählt werden.

4. Verfahren nach einem der vorhergehenden Ansprüche,
**dadurch gekennzeichnet, dass**
zwischen der elektrochemischen Bearbeitung und der stromlosen chemischen Bearbeitung und/oder vor der elektrochemischen Bearbeitung ein Reinigungsschritt mit Druckluft und/oder Spritzwasser, insbesondere gefolgt von einem Trocknungsschritt durchgeführt wird.

5. Verfahren nach einem der vorhergehenden Ansprüche,
**dadurch gekennzeichnet, dass**
vor der zweistufigen Oberflächenbehandlung ein chemisches Beizen der Oberfläche aus der TiAl - Legierung mit einer ammoniumbifluoridhaltigen Salpetersäurelösung erfolgt, wobei insbesondere für die Zusammensetzung Massenkonzentrationen von 300 bis 400 g/l Salpetersäure und 50 bis 80 g/l Ammoniumbifluorid gewählt werden.

6. Verfahren nach Anspruch 5,
**dadurch gekennzeichnet, dass**
vor der zweistufigen Oberflächenbehandlung oder vor dem chemischen Beizen der Oberfläche aus der TiAl - Legierung mit einer ammoniumbifluoridhaltigen Salpetersäurelösung ein chemisches Reinigen mit einer alkalischen Reinigungslösung erfolgt.

7. Verfahren nach einem der vorhergehenden Ansprüche,
**dadurch gekennzeichnet, dass**
nach der zweistufigen Oberflächenbehandlung eine chemische Aktivierung der Oberfläche mit einer Schwefelsäure - Lösung erfolgt.

8. Verfahren nach einem der vorhergehenden Ansprüche,
**dadurch gekennzeichnet, dass**
zwischen und/oder nach den einzelnen Bearbeitungsschritten eine Spülung der Oberfläche mit demineralisiertem Wasser erfolgt.

9. Verfahren nach einem der vorhergehenden Ansprüche,
**dadurch gekennzeichnet, dass**
als galvanische Schicht eine Nickel - oder Kobalt - Schicht abgeschieden wird.

10. Verfahren nach einem der vorhergehenden Ansprüche,
**dadurch gekennzeichnet, dass**
auf der galvanisch abgeschiedenen Schicht mindestens eine zweite Schicht abgeschieden wird.

11. Verfahren nach Anspruch 10,
**dadurch gekennzeichnet, dass**
die zweite Schicht mit einem Verfahren abgeschieden wird, welches aus der Gruppe ausgewählt wird, die eine galvanische Abscheidung, physikalische Dampfphasenabscheidung, eine chemische Dampfphasenabscheidung, thermisches Spritzen, Aufschweißen und Auflöten umfasst.

12. Verfahren nach einem der vorhergehenden Ansprüche,
**dadurch gekennzeichnet, dass**
die TiAl - Legierung eine Legierung ist, die als weitere Bestandteile Niob und/oder Molybdän aufweist, wobei insbesondere der Niob - Gehalt im Bereich von 0 bis 5 at.% und/oder der Molybdän - Gehalt im Bereich von 0 bis 3 at.% liegt und/oder vorzugsweise der Al - Gehalt im Bereich von 40 bis 45 at.% liegt, wobei der Rest Ti und optional weitere Legierungsbestandteile sind.

## Claims

1. Method for coating a surface which is made of a TiAl alloy, the TiAl alloy being a material that comprises titanium and aluminum as the main constituents having the largest proportions in the alloy and comprises intermetallic phases, at least one layer being applied to the surface made of the TiAl alloy by electrodeposition in the method, the surface made of the TiAl alloy being subjected to an at least two-step surface treatment process in order to form an abraded surface, in which treatment process at least one electrochemical processing procedure and at least one electroless chemical processing procedure is carried out, **characterized in that** the electrochemical processing is carried out by anodic etching in an acetic acid/hydrofluoric acid solution and the electroless chemical processing is carried out by pickling in a fluoroboric acid/sodium tetrafluoroborate solution.

2. Method according to claim 1, **characterized in that**, during the two-step surface treatment, the electrochemical processing is carried out in a first step and the electroless chemical processing is carried out in a second step.

3. Method according to either of the preceding claims, **characterized in that** mass concentrations of 800 to 900 g/l acetic acid and 100 to 200 g/l hydrofluoric acid are selected for the composition of the acetic acid/hydrofluoric acid solution for the electrochemical processing by means of anodic etching.

4. Method according to any of the preceding claims, **characterized in that** a cleaning step using compressed air and/or spray water, in particular followed by a drying step, is carried out between the electrochemical processing and the electroless chemical processing and/or before the electrochemical processing.

5. Method according to any of the preceding claims, **characterized in that** the surface made of the TiAl alloy is chemically pickled using an ammonium bifluoride-containing nitric acid solution before the two-step surface treatment, in particular mass concentrations of 300 to 400 g/l nitric acid and 50 to 80 g/l ammonium bifluoride being selected for the composition.

6. Method according to claim 5, **characterized in that** chemical cleaning using an alkaline cleaning solution takes place before the two-step surface treatment or before the surface made of the TiAl alloy is chemically pickled using an ammonium bifluoride-containing nitric acid solution.

7. Method according to any of the preceding claims, **characterized in that** the surface is chemically activated using a sulfuric acid solution after the two-step surface treatment.

8. Method according to any of the preceding claims, **characterized in that** the surface is rinsed with demineralized water between and/or after the individual processing steps.

9. Method according to any of the preceding claims, **characterized in that** a nickel or cobalt layer is applied as the electrodeposited layer.

10. Method according to any of the preceding claims, **characterized in that** at least one second layer is applied to the layer applied by electrodeposition.

11. Method according to claim 10, **characterized in that** the second layer is applied using a method which is selected from the group comprising electrodeposition, physical vapor deposition, chemical vapor deposition, thermal spraying, welding, and soldering.

12. Method according to any of the preceding claims, **characterized in that** the TiAl alloy is an alloy comprising niobium and/or molybdenum as additional constituents, in particular the niobium content being in the range of 0 to 5 at.% and/or the molybdenum content being in the range of 0 to 3 at.% and/or preferably the Al content being in the range of 40 to 45 at.%, the remainder being Ti and optionally other alloy constituents.

## Revendications

1. Procédé de revêtement de surface formée d'un alliage TiAI, l'alliage TiAI étant un matériau comportant, en tant que constituants principaux présents dans les plus grandes proportions dans l'alliage, du titane et de l'aluminium, et comportant des phases intermétalliques, au moins une couche étant déposée galvaniquement sur la surface en alliage TiAl dans le procédé, la surface en alliage TiAl étant soumise à un traitement de surface en au moins deux étapes pour former une surface rugueuse, traitement dans lequel sont effectués au moins un usinage électrochimique et au moins un usinage chimique non électrolytique, **caractérisé en ce que** l'usinage électrochimique s'effectue par gravure anodique dans une solution acide acétique - acide fluorhydrique, et **en ce que** le traitement chimique non électrolytique s'effectue par décapage dans une solution acide fluoroborique - tétrafluoroborate de sodium.

2. Procédé selon la revendication 1, **caractérisé en ce que**, dans le traitement de surface en deux étapes, l'usinage électrochimique s'effectue lors d'une première étape, et l'usinage chimique non électrolytique s'effectue lors d'une seconde étape.

3. Procédé selon l'une des revendications précédentes, **caractérisé en ce que**, pour l'usinage électrochimique par gravure anodique, on choisit, pour formuler la solution acide acétique - acide fluorhydrique, une concentration massique d'acide acétique située dans la plage allant de 800 à 900 g/l et une concentration massique d'acide fluorhydrique située dans la plage allant de 100 à 200 g/l.

4. Procédé selon l'une des revendications précédentes, **caractérisé en ce qu'**une étape de nettoyage à l'air comprimé et/ou à l'eau pulvérisée, suivie en particulier d'une étape de séchage, est effectuée entre l'usinage électrochimique et l'usinage chimique non électrolytique et/ou avant l'usinage électrochimique.

5. Procédé selon l'une des revendications précédentes, **caractérisé en ce que**, avant le traitement de surface en deux étapes, un décapage chimique de la surface en alliage TiAl est effectué au moyen d'une solution d'acide nitrique contenant du bifluorure d'ammonium, une concentration massique d'acide nitrique située dans la plage allant de 300 à 400 g/l et une concentration massique de bifluorure d'ammonium située dans la plage allant de 50 à 80 g/l étant en particulier choisies pour la formulation.

6. Procédé selon la revendication 5, **caractérisé en ce que**, avant le traitement de surface en deux étapes ou avant le décapage chimique de la surface en alliage TiAl, un nettoyage chimique utilisant une solution de nettoyage alcaline est effectué au moyen d'une solution d'acide nitrique contenant du bifluorure d'ammonium.

7. Procédé selon l'une des revendications précédentes, **caractérisé en ce que**, après le traitement de surface en deux étapes, une activation chimique de la surface est effectuée au moyen d'une solution d'acide sulfurique.

8. Procédé selon l'une des revendications précédentes, **caractérisé en ce que**, entre et/ou après les étapes d'usinage individuelles, un rinçage de la surface à l'eau déminéralisée est effectué.

9. Procédé selon l'une des revendications précédentes, **caractérisé en ce qu'**une couche de nickel ou de cobalt est déposée en tant que couche galvanique.

10. Procédé selon l'une des revendications précédentes, **caractérisé en ce qu'**au moins une seconde couche est déposée sur la couche déposée galvaniquement.

11. Procédé selon la revendication 10, **caractérisé en ce que** la seconde couche est déposée au moyen d'un procédé choisi dans le groupe comprenant un dépôt galvanique, un dépôt physique en phase vapeur, un dépôt chimique en phase vapeur, une pulvérisation thermique, un soudage et un brasage.

12. Procédé selon l'une des revendications précédentes, **caractérisé en ce que** l'alliage TiAl est un alliage qui comporte, en tant qu'autres constituants, du niobium et/ou du molybdène, la teneur en niobium se situant en particulier dans la plage allant de 0 à 5 % at. et/ou la teneur en molybdène se situant dans la plage allant de 0 à 3 % at. et/ou la teneur en Al se situant de préférence dans la plage allant de 40 à 45 % at., le reste étant du Ti et éventuellement d'autres constituants d'alliage.
